# FASCICULE DE BREVET EUROPEEN

(11) **EP 3 796 102 B1**
(45) Date de publication et mention de la délivrance du brevet: **20.04.2022**
(21) Numéro de dépôt: 20201790.1
(22) Date de dépôt: 22.12.2017
(51) Int. Cl.: G04B 17/22, G04B 18/00, B22C 9/00, C22C 21/00, C22C 38/08, C22C 14/00, B22D 15/00, B22D 25/02, B22D 27/04, C22C 16/00

(54) **PROCEDE DE FABRICATION D'UN BALANCIER POUR PIECE D'HORLOGERIE**
VERFAHREN ZUR HERSTELLUNG EINER UNRUH FÜR UHREN
METHOD FOR MANUFACTURING A BALANCE FOR A TIMEPIECE

(43) Date de publication de la demande: 24.03.2021
(62) Demande divisionnaire de: 17210299.8
(73) Titulaire: The Swatch Group Research and Development Ltd, 2074 Marin (CH)
(72) Inventeur: HAEMMERLI, Alexandre, 2000 Neuchâtel (CH); MARTIN, Jean-Claude, 2037 Montmollin (CH); PARATTE, Lionel, 2074 Marin-Epagnier (CH); WINKLER, Yves, 3185 Schmitten (CH); DI DOMENICO, Gianni, 2000 Neuchâtel (CH); WINKLER, Pascal, 2072 St-Blaise (CH); HELFER, Jean-Luc, 2525 Le Landeron (CH); TOMBEZ, Lionel, 2022 Bevaix (CH); HINAUX, Baptiste, 1006 Lausanne (CH); CORSON, Donald, 1400 Yverdon-Les-Bains (CH); WILLEMIN, Michel, 2515 Prêles (CH)
(74) Mandataire: ICB SA

(56) Documents cités:
- EP-A1- 2 395 402
- EP-A1- 2 703 909
- EP-A1- 3 170 579
- Agilent: "Material Expansion Coefficients", Laser and Optics User's Manual, 31 décembre 2002 (2002-12-31), XP055485562, USA Extrait de l'Internet: URL:https://psec.uchicago.edu/thermal_coef ficients/cte_metals_05517-90143.pdf [extrait le 2018-06-19]

## Description

### Domaine de l'invention

L'invention concerne un procédé de fabrication d'un balancier pour pièce d'horlogerie comprenant une serge, un moyeu et au moins un bras reliant le moyeu à ladite serge.

### Arrière-plan de l'invention

L'oscillateur ou résonateur d'une montre mécanique est constitué d'un ressort spiral et d'un volant d'inertie appelé balancier. Les variations thermiques font varier la rigidité du spiral, ainsi que les géométries du spiral et du balancier, ce qui modifie la constante de ressort et l'inertie, et donc la fréquence d'oscillation. Les horlogers ont beaucoup travaillé pour avoir des oscillateurs stables en température et plusieurs voies ont été explorées/exploitées dont une qui a valu un Prix Nobel à Charles-Edouard Guillaume pour le développement de l'alliage Elinvar dont le module d'élasticité augmente avec la température et compense l'augmentation d'inertie du balancier. Par la suite, le développement du silicium oxydé, donc compensé thermiquement, a surpassé les performances de l'Elinvar et a pour avantage d'être moins sensible aux champs magnétiques. De même le spiral en quartz monocristallin permet une compensation thermique du changement d'inertie du balancier. Mais contrairement au silicium oxydé dont l'épaisseur d'oxyde peut être variée suivant le matériau de balancier utilisé, le quartz est limité aux matériaux ayant un coefficient de dilatation thermique de l'ordre de 10 ppm/°C, ce qui correspond par exemple au titane et au platine. Le problème principal de ces matériaux est l'usinabilité et la maîtrise de structure fine et/ou d'une finition parfaite (poli miroir par exemple). Dans le cas du titane, sa relativement faible densité limite son utilisation pour des grands balanciers et dans le cas du platine son prix élevé limite son utilisation à des produits de prestige et de luxe.

On connaît des procédés de fabrication de balancier par moulage d'un matériau partiellement amorphe, comme dans le document EP 3 170 579 A1.

### Résumé de l'invention

La présente invention a pour but de remédier à ces inconvénients en proposant un procédé de fabrication d'un balancier réalisé dans de nouveaux matériaux permettant une fabrication plus simple et plus précise, de manière à réduire par exemple la dispersion d'inertie et/ou de balourd au sein d'un même lot de production.

A cet effet, l'invention se rapporte tout d'abord à un procédé de fabrication d'un balancier pour pièce d'horlogerie comprenant une serge, un moyeu et au moins un bras reliant le moyeu à ladite serge, la serge, le moyeu et les bras étant réalisés dans un alliage métallique, ledit procédé comprenant les étapes suivantes:
a) réaliser un moule ayant la forme négative du balancier
b) se munir d'un alliage métallique présentant un coefficient de dilatation thermique inférieur à 25 ppm/°C et capable d'être sous une forme au moins partiellement amorphe lorsqu'il est chauffé à une température comprise entre sa température de transition vitreuse et sa température de cristallisation
c) introduire dans le moule l'alliage métallique, ledit alliage métallique étant chauffé à une température comprise entre sa température de transition vitreuse et sa température de cristallisation pour être formé à chaud et former un balancier
d) refroidir ledit alliage métallique pour obtenir un balancier dans ledit alliage métallique
e) libérer le balancier obtenu à l'étape d) de son moule, le procédé étant caractérisé en ce qu'il comprend une étape de surmoulage d'éléments de centrage flexibles sur le moyeu.

La présente invention concerne également un procédé de fabrication d'un balancier pour pièce d'horlogerie comprenant une serge, un moyeu et au moins un bras reliant le moyeu à ladite serge, le moyeu et le bras étant réalisés dans un alliage métallique, et la serge étant réalisée dans un matériau présentant une masse volumique supérieure à la masse volumique dudit alliage métallique dans lequel le moyeu et le bras sont réalisés, ledit procédé comprenant les étapes suivantes :
a) réaliser un moule ayant la forme négative du balancier ;
a') insérer dans le moule une serge ou des éléments de serge réalisés dans un matériau présentant une masse volumique supérieure à la masse volumique dudit alliage métallique ;
b) se munir d'un alliage métallique présentant un coefficient de dilatation thermique inférieur à 25 ppm/°C et capable d'être sous une forme au moins partiellement amorphe lorsqu'il est chauffé à une température comprise entre sa température de transition vitreuse et sa température de cristallisation ;
c) introduire dans le moule l'alliage métallique, ledit alliage métallique étant chauffé à une température comprise entre sa température de transition vitreuse et sa température de cristallisation pour être formé à chaud et surmouler la serge ou les éléments de serge pour former un balancier avec inserts ;
d) refroidir ledit alliage métallique pour obtenir un balancier avec inserts ;
e) libérer le balancier obtenu à l'étape d) de son moule,
le procédé étant caractérisé en ce qu'il comprend une étape de surmoulage d'éléments de centrage flexibles sur le moyeu.

Grâce aux propriétés des métaux amorphes, un balancier en alliage métallique peut être réalisé en utilisant un procédé de fabrication simplifié tel qu'un procédé de coulée ou un procédé de formage à chaud. En outre, l'alliage métallique sous sa forme au moins partiellement amorphe a pour propriété d'avoir une plage élastique bien plus grande que son équivalent cristallin, grâce à l'absence de dislocation. Cette propriété permet de surmouler ou d'intégrer au balancier des éléments permettant d'améliorer le centrage ainsi que de régler l'inertie et/ou le balourd.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en perspective d'un balancier fabriqué selon l'invention ;
- la figure 2 est une vue de dessus partielle d'une variante de balancier réalisé selon l'invention ;
- la figure 3 est une vue de dessus partielle d'une autre variante de balancier réalisé selon l'invention ;
- la figure 4 est une vue en coupe selon l'axe A-A de la figure 3 ; et
- les figures 5 à 10 sont des vues de dessus partielles d'autres variantes de balancier réalisé selon l'invention.

### Description détaillée des modes de réalisation préférés

En référence à la figure 1, il est représenté un balancier 1 pour pièce d'horlogerie. Un tel balancier 1 comprend d'une manière traditionnelle une serge 2, continue ou non, définissant le diamètre extérieur du balancier 1, un moyeu 4, formant sa partie centrale et muni d'un trou 6 destiné à recevoir un arbre (non représenté) définissant l'axe de pivotement du balancier 1. Le moyeu 4 est relié solidairement à la serge 2 par des bras 8. Les bras 8 sont ici au nombre de quatre et sont disposés à 90°. On trouve aussi usuellement des balanciers avec deux ou trois bras, disposés respectivement à 180° ou 120°.

Selon un premier mode de réalisation, la serge 2, le moyeu 4 et les bras 8 sont réalisés dans un même alliage métallique. D'une manière avantageuse, le balancier 1 est monobloc, c'est-à-dire réalisé d'une seule pièce.

Le balancier 1 peut par exemple être réalisé entièrement dans un alliage à base de platine ou de palladium qui sera décrit en détail ci-après. Le platine notamment présentant une grande masse volumique (21000 kg/m³), l'alliage en platine utilisé dans l'invention présente également une masse volumique élevée (15.5 g/cm³), de sorte que l'ajout d'éléments en matériau dense pour augmenter l'inertie du balancier ne sera pas forcément nécessaire.

A cet effet, conformément à un premier mode de réalisation de l'invention, le procédé de fabrication d'un balancier 1, dans lequel la serge 2, le moyeu 4 et le bras 8 sont réalisés dans un même alliage métallique, comprend les étapes suivantes:
a) réaliser un moule ayant la forme négative du balancier 1, y compris d'éventuelles structures décoratives de surface ;
b) se munir d'un alliage métallique présentant un coefficient de dilatation thermique typiquement inférieur à 25 ppm/°C et capable d'être sous une forme au moins partiellement amorphe lorsqu'il est chauffé à une température comprise entre sa température de transition vitreuse et sa température de cristallisation ;
c) introduire dans le moule l'alliage métallique, ledit alliage métallique étant chauffé à une température comprise entre sa température de transition vitreuse et sa température de cristallisation pour être formé à chaud et former un balancier ;
d) refroidir ledit alliage métallique pour obtenir un balancier 1 dans ledit alliage métallique ;
e) libérer le balancier 1 obtenu à l'étape d) de son moule. Le procédé comprend encore une étape de surmoulage d'éléments de centrage flexibles sur le moyeu.

L'étape d) de refroidissement peut se faire à une vitesse de refroidissement choisie pour obtenir un alliage cristallin, partiellement amorphe ou totalement amorphe.

Le balancier 1 peut également être réalisé entièrement par exemple dans un alliage à base de titane ou de zirconium qui sera décrit en détails ci-après. Le zirconium par exemple présentant une masse volumique plus faible, l'alliage en zirconium utilisé dans l'invention présente également une masse volumique plus faible (6.5 g/cm³), de sorte que l'ajout d'éléments en matériau plus dense pour augmenter l'inertie du balancier est recommandé, notamment si l'on souhaite réaliser un balancier de petite taille pour de petits mouvements. Ces éléments permettent d'augmenter l'inertie du balancier tout en gardant une géométrie de serge esthétique et avec de bonnes propriétés aérodynamiques.

Ainsi, selon une première variante représentée sur la figure 2, la serge 2 peut comprendre des premiers éléments de réglage de l'inertie 10 surmoulés, lesdits premiers éléments de réglage de l'inertie 10 étant réalisés dans un matériau présentant une masse volumique supérieure à la masse volumique de l'alliage métallique. Ces premiers éléments de réglage de l'inertie 10 peuvent par exemple être en tungstène ou carbure de tungstène, et sont obtenus par surmoulage.

A cet effet, le procédé selon l'invention comprend une étape de surmoulage desdits premiers éléments de réglage de l'inertie 10 dans la serge 2, au moyen d'inserts placés dans le moule avant l'introduction de l'alliage métallique, et surmoulés, lesdits premiers éléments de réglage de l'inertie 10 étant réalisés dans un premier matériau présentant une masse volumique supérieure à la masse volumique dudit alliage métallique.

Selon un second mode de réalisation, les bras et le moyeu du balancier sont réalisés dans un alliage métallique, la serge étant réalisée dans un matériau présentant une masse volumique supérieure à la masse volumique dudit alliage métallique utilisé pour les bras et le moyeu. Ce matériau peut être lui-même l'alliage métallique à base de platine ou de palladium tel que défini ci-dessous ou un autre matériau.

Par exemple, les bras et le moyeu du balancier sont réalisés dans l'alliage métallique amorphe à base de zirconium tel que défini ci-dessous pour permettre d'appairer le balancier avec un spiral de préférence en quartz monocristallin, et la serge est réalisée dans un autre matériau présentant une masse volumique supérieure à la masse volumique de l'alliage métallique à base de zirconium utilisé pour les bras et le moyeu afin d'améliorer l'inertie du balancier.

A cet effet, conformément à un second mode de réalisation de l'invention, le procédé de fabrication d'un balancier pour pièce d'horlogerie dans lequel le moyeu 4 et les bras 8 sont réalisés dans un alliage métallique, et la serge 2 est réalisée dans un second matériau présentant une masse volumique supérieure à la masse volumique dudit alliage métallique dans lequel le moyeu 4 et les bras 8 sont réalisés, comprend les étapes suivantes:
a) réaliser un moule ayant la forme négative du balancier, y compris d'éventuelles structures décoratives de surface ;
a') insérer dans le moule une serge ou des éléments de serge réalisés dans un matériau présentant une masse volumique supérieure à la masse volumique dudit alliage métallique;
b) se munir d'un alliage métallique présentant un coefficient de dilatation thermique typiquement inférieur à 25 ppm/°C et capable d'être sous une forme au moins partiellement amorphe lorsqu'il est chauffé à une température comprise entre sa température de transition vitreuse et sa température de cristallisation ;
c) introduire dans le moule l'alliage métallique, ledit alliage métallique étant chauffé à une température comprise entre sa température de transition vitreuse et sa température de cristallisation pour être formé à chaud et surmouler la serge ou les éléments de serge pour former un balancier avec inserts ;
d) refroidir ledit alliage métallique pour obtenir un balancier avec ses inserts ;
e) libérer le balancier obtenu à l'étape d) de son moule. Le procédé comprend encore une étape de surmoulage d'éléments de centrage flexibles sur le moyeu.

L'étape d) de refroidissement peut se faire à une vitesse de refroidissement choisie pour obtenir un alliage cristallin, partiellement amorphe ou totalement amorphe.

Les procédés de l'invention selon le premier ou deuxième modes de réalisation utilisent de manière avantageuse les propriétés d'un alliage métallique capable d'être sous une forme au moins partiellement amorphe lorsqu'il est chauffé pour le mettre facilement en forme afin de réaliser un balancier en alliage métallique.

En effet, un alliage métallique capable d'être sous une forme au moins partiellement amorphe lorsqu'il est chauffé permet une grande facilité dans la mise en forme permettant la fabrication de pièces aux formes compliquées avec une plus grande précision. Cela est dû aux caractéristiques particulières des « métaux amorphes » qui peuvent se ramollir tout en restant amorphes durant un certain temps dans un intervalle de température [Tg - Tx] donné propre à chaque alliage (par exemple pour l'alliage à base de Zr : Tg=440°C et Tx=520°C). Il est ainsi possible de les mettre en forme sous une contrainte relativement faible et à une température peu élevée permettant alors l'utilisation d'un procédé simplifié tel que le formage à chaud. L'utilisation d'un tel matériau permet en outre de reproduire très précisément des géométries fines car la viscosité de l'alliage diminue fortement en fonction de la température dans l'intervalle de température [Tg - Tx] et l'alliage épouse ainsi tous les détails du négatif. Par exemple, pour un matériau à base de platine tel que défini ci-dessous, la mise en forme se fait aux alentours de 300°C pour une viscosité atteignant 10³ Pa.s pour une contrainte de 1MPa, au lieu d'une viscosité de 10¹² Pa.s à la température Tg. L'utilisation de matrices a pour avantage la création de pièces en trois dimensions de grande précision, ce que le découpage ou l'étampage ne permettent pas d'obtenir.

Un procédé utilisé avantageusement est le formage à chaud d'une préforme amorphe. Cette préforme est obtenue par fusion dans un four des éléments métalliques destinés à constituer l'alliage métallique. Cette fusion est faite sous atmosphère contrôlée avec pour but d'obtenir une contamination de l'alliage en oxygène aussi faible que possible. Une fois ces éléments fondus, ils sont coulés sous forme de produit semi-fini, puis refroidis rapidement afin de conserver l'état partiellement ou totalement amorphe. Une fois la préforme réalisée, le formage à chaud est effectué dans le but d'obtenir une pièce définitive. Ce formage à chaud est réalisé par pressage dans une gamme de température comprise entre la température de transition vitreuse Tg et la température de cristallisation Tx de l'alliage métallique durant un temps déterminé pour conserver une structure au moins partiellement amorphe. Ceci est fait dans le but de conserver les propriétés élastiques caractéristiques des métaux amorphes.

Typiquement pour l'alliage à base de Zr et pour une température de 440°C, le temps de pressage ne devra pas dépasser 120 secondes environ. Ainsi, le formage à chaud permet de conserver l'état amorphe initial de la préforme. Les différentes étapes de mise en forme définitive du balancier monobloc selon l'invention sont alors :
1) chauffage des matrices ayant la forme négative du balancier jusqu'à une température choisie
2) introduction de la préforme en métal amorphe entre les matrices chaudes,
3) application d'une force de fermeture sur les matrices afin de répliquer la géométrie de ces dernières sur la préforme en métal amorphe,
4) attente durant un temps maximal choisi,
5) ouverture des matrices,
6) refroidissement du balancier, et
7) sortie du balancier des matrices.

Bien entendu, le balancier peut être aussi réalisé par coulée ou par injection. Ce procédé consiste à couler ou injecter l'alliage métallique chauffé à une température comprise entre sa température de transition vitreuse et sa température de cristallisation pour être au moins partiellement amorphe dans un moule possédant la forme de la pièce définitive.

Le moule peut être réutilisé ou dissout pour libérer les pièces. Le procédé par moulage présente l'avantage de répliquer parfaitement la géométrie du balancier, y compris d'éventuels décors ou structuration de surface. On obtient une moins grande dispersion d'inertie et un meilleur centrage sur un Iot de production de balanciers. Le procédé par moulage permet d'obtenir un balancier à la géométrie esthétique, avec des angles intérieurs vifs, un profil de serge et/ou de bras bombé, et une finition parfaite. Il est également possible de prévoir une serge non continue. Pour une qualité maximale, le moule sera réalisé dans du silicium par un procédé DRIE. Il est bien évident que le moule peut également être réalisé par usinage par fraisage, laser, électroérosion ou tout autre type d'usinage.

Les propriétés élastiques caractéristiques des métaux amorphes sont utilisées pour surmouler ou intégrer des éléments fonctionnels et/ou décoratifs dans la serge et/ou au niveau des bras et/ou au niveau du moyeu par exemple au moyen d'inserts correspondants placés dans le moule avant l'introduction de l'alliage métallique chauffé entre sa température de transition vitreuse et sa température de cristallisation pour être au moins partiellement amorphe.

Indépendamment du premier ou second modes de réalisation des procédés de l'invention, la serge 2 peut comprendre des logements 12 destinés à recevoir des deuxièmes éléments de réglage de l'inertie et/ou de balourd 14, 15 comme représenté sur la figure 3. Ces logements 12 peuvent avantageusement être prévus lors de la fabrication du balancier 1 par moulage, conformément aux procédés de l'invention. Les deuxièmes éléments de réglage de l'inertie et/ou de balourd 14, 15 peuvent être par exemple des masselottes, des masselottes fendues, des goupilles 14, des goupilles fendues, ou des goupilles avec balourd 15, qui font office de masselottes. Ces éléments sont chassés ou clippés dans les logements correspondants 12. Sur la figure 3 sont représentées une goupille 14 insérée dans son logement 12, ainsi qu'une goupille avec balourd 15 insérée dans son logement 12. La figure 4 montre une vue en coupe selon la ligne A-A de la figure 3 représentant la goupille avec balourd 15 insérée dans le logement 12 prévu dans la serge 2.

Il est bien évident que ces éléments pour augmenter l'inertie du balancier sont utilisés préférentiellement avec une serge réalisée dans un matériau de faible densité, tel que le titane ou le zirconium mais peuvent être aussi utilisés avec une serge dans un autre matériau.

Pour augmenter l'inertie du balancier, il est également possible de prévoir une serge plus épaisse ou plus large, notamment dans le cas de balanciers plus grands.

Les logements 12 représentés sur la figure 3 peuvent également constituer des logements destinés à recevoir des éléments esthétiques et/ ou luminescents, tels que des tubes de tritium (non représentés), ou des capsules de matériaux phosphorescents (du type Superluminova, par exemple) ou fluorescents.

Selon l'invention, l'un ou l'autre des procédés comprend une étape de surmoulage d'éléments de centrage flexibles 16, 17 sur le moyeu 4, sur son pourtour intérieur ou à sa surface. Ainsi, le moyeu 4 peut comprendre des éléments de centrage flexibles intégrés, qui permettent un auto-centrage du balancier lors de son montage sur un axe grâce à la déformation élastique desdits éléments de centrage flexibles.

Selon la figure 5, lesdits éléments de centrage flexibles intégrés 16 sont des lames élastiques prévues sur le pourtour intérieur du moyeu 4 de manière à être positionnées dans le trou 6.

Selon la figure 6, lesdits éléments de centrage flexibles intégrés 17 sont prévus sur la surface du moyeu 4 et sont répartis autour du trou 6. Les éléments de centrage flexibles 16 et 17 peuvent avantageusement être mis en place lors de la fabrication du balancier 1 par moulage, conformément aux procédés de l'invention.

Selon une autre variante de l'invention, l'un ou l'autre des procédés comprend une étape de surmoulage de troisièmes éléments de réglage de l'inertie 19, 20, 22a, 22b flexibles dans le bras 8. Ainsi, au moins l'un des bras 8 porte des troisièmes éléments de réglage de l'inertie flexibles intégrés.

Selon la figure 7, l'extrémité du bras 8 du côté de la serge 2 se termine en deux branches 8a, 8b formant entre elles un logement 18 dans lequel est intégré un troisième élément de réglage de l'inertie 19 flexible bistable en « V » pour le réglage de la fréquence.

Selon la figure 8, il est prévu dans le logement 18 un troisième élément de réglage de l'inertie 20 flexible en flambage pour le réglage de la fréquence. A cet effet, le troisième élément de réglage de l'inertie 20 est réalisé dans un matériau présentant des propriétés de dilatation différentes de l'alliage métallique du balancier de l'invention, tel que le silicium ou l'oxyde de silicium.

Selon la figure 9, l'extrémité du bras 8 du côté de la serge 2 se termine en trois branches 8a, 8b, 8c formant entre elles deux logements 18a, 18b dans lesquels sont intégrés des troisièmes éléments de réglage de l'inertie 22a, 22b flexibles multi-stables à cliquet pour le réglage de la fréquence.

Ces troisièmes éléments de réglage de l'inertie flexibles 19, 20, 22a, 22b pour le réglage de la fréquence peuvent avantageusement être mis en place lors de la fabrication du balancier 1 par moulage, conformément aux procédés de l'invention.

Ces troisièmes éléments de réglage de l'inertie flexibles 19, 20, 22a, 22b pour le réglage de la fréquence peuvent être aussi bien utilisés lorsque l'ensemble du balancier est dans un même alliage métallique que lorsque les bras sont en alliage métallique, le reste du balancier, et notamment la serge, étant dans un autre matériau.

Selon une autre variante de l'invention, on utilise dans l'un ou l'autre des procédés de l'invention un moule présentant des microstructures formant un décor ou un réseau photonique. Ainsi, l'un du bras 8, de la serge 2 et du moyeu 4 présente un état de surface structuré. Seul l'un des éléments peut présenter un état de surface structuré ou tous les éléments du balancier peuvent présenter un état de surface structuré, cet état de surface structuré pouvant être identique ou différent. La figure 10 représente un balancier de l'invention pour lequel la serge 2 présente un état de surface structuré différent de l'état de surface structuré présenté par le bras 8. Cet état de surface structuré peut être un état poli, satiné, sablé, perlé, ensoleillé, etc. Il est possible de prévoir également dans le moule pour la fabrication du balancier des microstructures formant un réseau photonique afin de répliquer ces microstructures à la surface du balancier. Ces microstructures peuvent permettre de créer un cristal photonique donnant à la pièce une certaine couleur, un hologramme, ou un réseau de diffraction pouvant constituer un élément anti-contrefaçon. Les structures sont directement introduites dans le moule, et sont répliquées lors de la fabrication des balanciers par formage à chaud, ce qui ne nécessite plus d'opérations de terminaison. Il est également possible d'ajouter un logo au moule.

L'alliage métallique utilisé dans les procédés de l'invention présente un coefficient de dilatation thermique typiquement inférieur à 25 ppm/°C et supérieur à 7 ppm/°C, et est capable d'être sous une forme au moins partiellement amorphe lorsqu'il est chauffé à une température comprise entre sa température de transition vitreuse et sa température de cristallisation.

De préférence, l'alliage métallique utilisé dans les procédés de l'invention est à base d'un élément choisi parmi le groupe constitué du platine, du zirconium, du titane, du palladium, du nickel, de l'aluminium et du fer.

Dans la présente description, l'expression « à base d'un élément » signifie que ledit alliage métallique contient au moins 50% en poids dudit élément.

Ledit alliage métallique utilisé dans la présente invention peut être à base de platine et présente un coefficient de dilatation thermique inférieur 12 ppm/°C, de préférence compris entre 8 ppm/°C et 12 ppm/°C.

Un tel alliage métallique à base de platine peut être constitué, en valeurs en % atomique, de :
- une base de platine dont la teneur constitue la balance,
- 13 à 17% de cuivre,
- 3 à 7% de nickel,
- 20 à 25% de phosphore.

L'alliage métallique utilisé dans la présente invention peut aussi être à base de zirconium et présente un coefficient de dilatation thermique inférieur 12 ppm/°C, de préférence compris entre 8 ppm/°C et 11 ppm/°C.

Un tel alliage métallique à base de zirconium peut être constitué, en valeurs en % atomique, de :
- une base de zirconium dont la teneur constitue la balance,
- 14 à 20% de cuivre,
- 12 à 13% de nickel,
- 9 à 11% d'aluminium,
- 2 à 4 % de niobium.

L'alliage métallique utilisé dans la présente invention peut aussi être à base de palladium et présente un coefficient de dilatation thermique inférieur à 20 ppm/°C, de préférence compris entre 13 ppm/°C et 18 ppm/°C.

Un tel alliage métallique à base de palladium peut être constitué, en valeurs en % atomique, de :
- une base de palladium, dont la teneur constitue la balance,
- 25 à 30% de cuivre,
- 8 à 12% de nickel,
- 18 à 22% de phosphore.

Idéalement, les alliages utilisés dans l'invention ne contiennent aucune impureté. Toutefois, ils peuvent comprendre des traces d'impuretés qui peuvent résulter, de manière souvent inévitable, de l'élaboration desdits alliages.

Lorsque les alliages utilisés dans la présente invention présentent un coefficient de dilatation thermique inférieur à 12 ppm/°C et supérieur à 8 ppm/°C, ils peuvent être utilisés pour réaliser au moins une partie d'un balancier qui sera appairé à un spiral de préférence en quartz monocristallin. Les alliages utilisés dans la présente invention présentant un coefficient de dilatation thermique inférieur à 20 ppm/°C et supérieur à 13 ppm/°C peuvent être utilisés pour réaliser au moins une partie d'un balancier qui sera appairé à un spiral en métal ou en silicium.

Plus préférentiellement, ledit alliage métallique utilisé dans la présente invention à base de platine est constitué, en valeurs en % atomique, de : 57.5% Pt, 14.7% Cu, 5.3% Ni, 22.5% P. Un tel alliage présente un coefficient de dilatation thermique compris entre 11 et 12 ppm/°C.

Plus préférentiellement, ledit alliage métallique utilisé dans la présente invention à base de zirconium est constitué, en valeurs en % atomique, de : 58.5% Zr, 15.6% Cu, 12.8% Ni, 10.3% Al, 2.8% Nb. Un tel alliage présente un coefficient de dilatation thermique compris entre 10.5 et 11 ppm/°C.

Plus préférentiellement, ledit alliage métallique utilisé dans la présente invention à base de palladium est constitué, en valeurs en % atomique, de : 43% Pd, 27% Cu, 10% Ni, 20% P. Un tel alliage présente un coefficient de dilatation thermique compris entre 15 et 16 ppm/°C.

Ainsi, le balancier selon l'invention est réalisé dans un matériau permettant d'utiliser un procédé de fabrication simple tout en présentant un coefficient de dilatation thermique permettant de l'appairer à un spiral en quartz monocristallin, et/ou en métal ou en silicium, de préférence en quartz monocristallin. Le balancier selon l'invention permet également d'avoir au moins des bras présentant un coefficient de dilatation thermique permettant de l'appairer à un spiral en quartz monocristallin, et/ou en métal ou en silicium, tout en ayant une grande inertie en gardant une géométrie de serge compacte et esthétique, de petit volume, à l'aide d'une serge adéquate, soit comprenant des éléments réalisés dans un matériau de plus grande densité, soit étant elle-même réalisée dans un matériau de plus grande densité.

## Revendications

1. Procédé de fabrication d'un balancier (1) pour pièce d'horlogerie comprenant une serge (2), un moyeu (4) et au moins un bras (8) reliant le moyeu (4) à ladite serge (2), la serge (2), le moyeu (4) et le bras (8) étant réalisés dans un alliage métallique, ledit procédé comprenant les étapes suivantes:
a) réaliser un moule ayant la forme négative du balancier (1) ;
b) se munir d'un alliage métallique présentant un coefficient de dilatation thermique inférieur à 25 ppm/°C et capable d'être sous une forme au moins partiellement amorphe lorsqu'il est chauffé à une température comprise entre sa température de transition vitreuse et sa température de cristallisation ;
c) introduire dans le moule l'alliage métallique, ledit alliage métallique étant chauffé à une température comprise entre sa température de transition vitreuse et sa température de cristallisation pour être formé à chaud et former un balancier ;
d) refroidir ledit alliage métallique pour obtenir un balancier (1) dans ledit alliage métallique ;
e) libérer le balancier (1) obtenu à l'étape d) de son moule ;
le procédé étant **caractérisé en ce qu'**il comprend une étape de surmoulage d'éléments de centrage flexibles (16, 17) sur le moyeu (4).

2. Procédé selon la revendication précédente, **caractérisé en ce qu'**il comprend une étape de surmoulage de premiers éléments de réglage de l'inertie (10) dans la serge (2), lesdits premiers éléments de réglage de l'inertie (10) étant réalisés dans un premier matériau présentant une masse volumique supérieure à la masse volumique dudit alliage métallique.

3. Procédé de fabrication d'un balancier pour pièce d'horlogerie comprenant une serge (2), un moyeu (4) et au moins un bras (8) reliant le moyeu (4) à ladite serge (2), le moyeu (4) et le bras (8) étant réalisés dans un alliage métallique, et la serge (2) étant réalisée dans un second matériau présentant une masse volumique supérieure à la masse volumique dudit alliage métallique dans lequel le moyeu (4) et le bras (8) sont réalisés, ledit procédé comprenant les étapes suivantes :
a) réaliser un moule ayant la forme négative du balancier ;
a') insérer dans le moule une serge ou des éléments de serge réalisés dans un matériau présentant une masse volumique supérieure à la masse volumique dudit alliage métallique
b) se munir d'un alliage métallique présentant un coefficient de dilatation thermique inférieur à 25 ppm/°C et capable d'être sous une forme au moins partiellement amorphe lorsqu'il est chauffé à une température comprise entre sa température de transition vitreuse et sa température de cristallisation
c) introduire dans le moule l'alliage métallique, ledit alliage métallique étant chauffé à une température comprise entre sa température de transition vitreuse et sa température de cristallisation pour être formé à chaud et surmouler la serge ou les éléments de serge pour former un balancier avec inserts
d) refroidir ledit alliage métallique pour obtenir un balancier avec inserts
e) libérer le balancier obtenu à l'étape d) de son moule ;
le procédé étant **caractérisé en ce qu'**il comprend une étape de surmoulage d'éléments de centrage flexibles (16, 17) sur le moyeu (4).

4. Procédé selon l'une des revendications précédentes, **caractérisé en ce que** la serge (2) comprend des logements (12) destinés à recevoir des deuxièmes éléments de réglage de l'inertie et/ou de balourd (14, 15).

5. Procédé selon l'une des revendications précédentes, **caractérisé en ce que** la serge (2) comprend des logements (12) destinés à recevoir des éléments décoratifs et/ou luminescents.

6. Procédé selon l'une des revendication précédentes, **caractérisé en ce que** lesdits éléments de centrage flexibles (16) intégrés sont prévus sur le pourtour intérieur du moyeu (4).

7. Procédé selon l'une des revendications précédentes, **caractérisé en ce qu'**il comprend une étape de surmoulage de troisièmes éléments de réglage de l'inertie (19, 20, 22a, 22b) flexibles dans le bras (8).

8. Procédé selon l'une des revendications précédentes, **caractérisé en ce que** le moule présente des microstructures formant un décor ou un réseau photonique.

9. Procédé selon l'une des revendications précédentes, **caractérisé en ce que** ledit alliage métallique est à base d'un élément choisi parmi le groupe constitué du platine, du zirconium, du titane, du palladium, du nickel, de l'aluminium et du fer.

10. Procédé selon l'une des revendications précédentes, **caractérisé en ce que** ledit alliage métallique est à base de platine et présente un coefficient de dilatation thermique inférieur 12 ppm/°C, de préférence compris entre 8 ppm/°C et 12 ppm/°C.

11. Procédé selon la revendication 10, **caractérisé en ce que** l'alliage métallique à base de platine est constitué, en valeurs en % atomique, de :
- une base de platine dont la teneur constitue la balance,
- 13 à 17% de cuivre,
- 3 à 7% de nickel,
- 20 à 25% de phosphore.

12. Procédé selon l'une des revendications 1 à 9, **caractérisé en ce que** ledit alliage métallique est à base de zirconium et présente un coefficient de dilatation thermique inférieur 12 ppm/°C, de préférence compris entre 8 ppm/°C et 11 ppm/°C.

13. Procédé selon la revendication 12, **caractérisé en ce que** l'alliage métallique à base de zirconium est constitué, en valeurs en % atomique, de :
- une base de zirconium dont la teneur constitue la balance,
- 14 à 20% de cuivre,
- 12 à 13% de nickel,
- 9 à 11% d'aluminium,
- 2 à 4 % de niobium.

14. Procédé selon l'une des revendications 1 à 9, **caractérisé en ce que** ledit alliage métallique est à base de palladium et présente un coefficient de dilatation thermique inférieur à 20 ppm/°C, de préférence compris entre 13 ppm/°C et 18 ppm/°C.

15. Procédé selon la revendication 14, **caractérisé en ce que** l'alliage métallique à base de palladium est constitué, en valeurs en % atomique, de
- une base de palladium, dont la teneur constitue la balance,
- 25 à 30% de cuivre,
- 8 à 12% de nickel,
- 18 à 22% de phosphore.

## Patentansprüche

1. Verfahren zur Fertigung einer Unruh (1) für einen Zeitmesser, umfassend einen Fußkreis (2), eine Nabe (4) und mindestens einen Arm (8), der die Nabe (4) mit dem Fußkreis (2) verbindet, wobei der Fußkreis (2), die Nabe (4) und der Arm (8) aus einer Metalllegierung hergestellt sind, wobei das Verfahren die folgenden Schritte umfasst:
a) Herstellen einer Gießform mit der Negativform der Unruh (1);
b) Bereitstellen einer Metalllegierung, die einen Wärmeausdehnungskoeffizienten von weniger als 25 ppm/°C aufweist und in einer zumindest zum Teil amorphen Form sein kann, wenn sie auf eine Temperatur erhitzt wird, die zwischen ihrer Glasübergangstemperatur und ihrer Kristallisationstemperatur liegt;
c) Einbringen der Metalllegierung in die Gießform, wobei die Metalllegierung auf eine Temperatur erhitzt wird, die zwischen ihrer Glasübergangstemperatur und ihrer Kristallisationstemperatur liegt, um warmgeformt zu werden und eine Unruh zu bilden;
d) Abkühlen der Metalllegierung, um eine Unruh (1) aus der Metalllegierung zu erhalten;
e) Herauslösen der im Schritt d) erhaltenen Unruh (1) aus ihrer Gießform;
wobei das Verfahren **dadurch gekennzeichnet ist, dass** es einen Schritt der Umformung von flexiblen Zentrierelementen (16, 17) auf der Nabe (4) umfasst.

2. Verfahren nach vorangehendem Anspruch, **dadurch gekennzeichnet, dass** es einen Schritt der Umformung von ersten Regulierungselementen der Trägheit (10) in dem Fußkreis (2) umfasst, wobei die ersten Regulierungselemente der Trägheit (10) aus einem ersten Material hergestellt werden, das eine Dichte aufweist, die größer als die Dichte der Metalllegierung ist.

3. Verfahren zur Fertigung einer Unruh für einen Zeitmesser, umfassend einen Fußkreis (2), eine Nabe (4) und mindestens einen Arm (8), der die Nabe (4) mit dem Fußkreis (2) verbindet, wobei die Nabe (4) und der Arm (8) aus einer Metalllegierung hergestellt sind und der Fußkreis (2) aus einem zweiten Material hergestellt ist, das eine Dichte aufweist, die größer als die Dichte der Metalllegierung ist, aus der die Nabe (4) und der Arm (8) hergestellt sind, wobei das Verfahren die folgenden Schritte umfasst:
a) Herstellen einer Gießform mit der Negativform der Unruh;
a') Einsetzen eines Fußkreises oder von Fußkreiselementen, die aus einem Material hergestellt sind, das eine Dichte aufweist, die größer als die Dichte der Metalllegierung ist, in die Gießform;
b) Bereitstellen einer Metalllegierung, die einen Wärmeausdehnungskoeffizienten von weniger als 25 ppm/°C aufweist und in einer zumindest zum Teil amorphen Form sein kann, wenn sie auf eine Temperatur erhitzt wird, die zwischen ihrer Glasübergangstemperatur und ihrer Kristallisationstemperatur liegt;
c) Einbringen der Metalllegierung in die Gießform, wobei die Metalllegierung auf eine Temperatur erhitzt wird, die zwischen ihrer Glasübergangstemperatur und ihrer Kristallisationstemperatur liegt, um warmgeformt zu werden und den Fußkreis oder die Fußkreiselemente zu umformen, um eine Unruh mit Einsätzen zu bilden;
d) Abkühlen der Metalllegierung, um eine Unruh mit Einsätzen zu erhalten;
e) Herauslösen der im Schritt d) erhaltenen Unruh aus ihrer Gießform;
wobei das Verfahren **dadurch gekennzeichnet ist, dass** es einen Schritt der Umformung von flexiblen Zentrierelementen (16, 17) auf der Nabe (4) umfasst.

4. Verfahren nach einem der vorhergehenden Ansprüche, **dadurch gekennzeichnet, dass** der Fußkreis (2) Lagerungen (12) umfasst, die dazu vorgesehen sind, zweite Regulierungselemente der Trägheit und/oder des Ungleichgewichts (14, 15) aufzunehmen.

5. Verfahren nach einem der vorhergehenden Ansprüche, **dadurch gekennzeichnet, dass** der Fußkreis (2) Lagerungen (12) umfasst, die dazu vorgesehen sind, Zier- und/oder Leuchtelemente aufzunehmen.

6. Verfahren nach einem der vorhergehenden Ansprüche, **dadurch gekennzeichnet, dass** die integrierten flexiblen Zentrierelemente (16) auf dem Innenumfang der Nabe (4) vorgesehen sind.

7. Verfahren nach einem der vorhergehenden Ansprüche, **dadurch gekennzeichnet, dass** es einen Schritt der Umformung von flexiblen dritten Regulierungselementen der Trägheit (19, 20, 22a, 22b) in dem Arm (8) umfasst.

8. Verfahren nach einem der vorhergehenden Ansprüche, **dadurch gekennzeichnet, dass** die Gießform Mikrostrukturen aufweist, die eine Verzierung oder ein Photonik-Netzwerk bilden.

9. Verfahren nach einem der vorhergehenden Ansprüche, **dadurch gekennzeichnet, dass** die Metalllegierung auf der Basis eines Elements ist, das aus der Gruppe bestehend aus Platin, Zirkonium, Titan, Palladium, Nickel, Aluminium und Eisen ausgewählt ist.

10. Verfahren nach einem der vorhergehenden Ansprüche, **dadurch gekennzeichnet, dass** die Metalllegierung auf der Basis von Platin ist und einen Wärmeausdehnungskoeffizienten von weniger als 12 ppm/°C, vorzugsweise zwischen 8 ppm/°C und 12 ppm/°C aufweist.

11. Verfahren nach Anspruch 10, **dadurch gekennzeichnet, dass** die Metalllegierung auf der Basis von Platin in Atom-%-Werten aus
- einer Platinbasis, deren Gehalt den Rest bildet,
- 13 bis 17 % Kupfer,
- 3 bis 7 % Nickel,
- 20 bis 25 % Phosphor besteht.

12. Verfahren nach einem der Ansprüche 1 bis 9, **dadurch gekennzeichnet, dass** die Metalllegierung auf der Basis von Zirkonium ist und einen Wärmeausdehnungskoeffizienten von weniger als 12 ppm/°C, vorzugsweise zwischen 8 ppm/°C und 11 ppm/°C aufweist.

13. Verfahren nach Anspruch 12, **dadurch gekennzeichnet, dass** die Metalllegierung auf der Basis von Zirkonium in Atom-%-Werten aus
- einer Zirkoniumbasis, deren Gehalt den Rest bildet,
- 14 bis 20 % Kupfer,
- 12 bis 13 % Nickel,
- 9 bis 11 % Aluminium,
- 2 bis 4 % Niob besteht.

14. Verfahren nach einem der Ansprüche 1 bis 9, **dadurch gekennzeichnet, dass** die Metalllegierung auf der Basis von Palladium ist und einen Wärmeausdehnungskoeffizienten von weniger als 20 ppm/°C, vorzugsweise zwischen 13 ppm/°C und 18 ppm/°C aufweist.

15. Verfahren nach Anspruch 14, **dadurch gekennzeichnet, dass** die Metalllegierung auf der Basis von Palladium in Atom-%-Werten aus
- einer Palladiumbasis, deren Gehalt den Rest bildet,
- 25 bis 30 % Kupfer,
- 8 bis 12 % Nickel,
- 18 bis 22 % Phosphor besteht.

## Claims

1. Process for producing a balance wheel (1) for a timepiece comprising a felloe (2), a hub (4) and at least one arm (8) connecting the hub (4) to said felloe (2), the felloe (2), the hub (4) and the arm (8) being made of a metal alloy, said process comprising the following steps:
a) making a mould having the negative shape of the balance wheel (1)
b) getting hold of a metal alloy, which has a thermal expansion coefficient of less than 25 ppm/°C and being able to be in an at least partly amorphous state when it is heated to a temperature between its glass transition temperature and its crystallisation temperature
c) putting the metal alloy into the mould, said metal alloy being heated to a temperature between its glass transition temperature and its crystallisation temperature so as to be hot moulded and to form a balance wheel
d) cooling said metal alloy to obtain a balance wheel (1) made of said metal alloy
e) releasing the balance wheel (1) obtained in step d) from its mould;
the process being **characterised in that** it includes a step for over-moulding flexible centring components (16, 17) in the hub (4).

2. Process according to the preceding claim, **characterized in that** it includes a step to over-mold first inertia adjusting components (10) in the felloe (2), said first inertia adjusting components (10) being made of a first material having a density that is greater than the density of the aforesaid metal alloy.

3. Process for producing a balance wheel of a timepiece comprising a felloe (2), a hub (4) and at least one arm (8) connecting the hub (4) to said felloe (2), the hub (4) and the arm (8) being made of a metal alloy, and the felloe (2) being made of a second material having a density that is greater than the density of said metal alloy of which the hub (4) and the arm (8) are made, said process including the following steps:
a) making a mould having the negative shape of the balance wheel;
a') inserting a felloe or felloe parts made of a material that has a density higher than the density of said metal alloy into the mould;
b) getting hold of a metal alloy, which has a thermal expansion coefficient of less than 25 ppm/°C and being able to be in an at least partly amorphous state when it is heated to a temperature between its glass transition temperature and its crystallisation temperature;
c) putting the metal alloy into the mould, said metal alloy being heated to a temperature between its glass transition temperature and its crystallisation temperature so as to be hot-moulded, and over-moulding the felloe or the parts of the felloe so as to mould a balance wheel with inserts;
d) cooling said metal alloy so as to obtain a balance wheel with inserts;
e) releasing the balance wheel obtained in step d) from its mould;
the process being **characterised in that** it includes a step for over-moulding flexible centring components (16, 17) in the hub (4).

4. Process according to one of the preceding claims, **characterised in that** the felloe (2) includes recesses (12) designed to receive second inertia adjusting and/or unbalance compensating components (14, 15).

5. Process according to one of the preceding claims, **characterised in that** the felloe (2) includes recesses (12) designed to receive decorative and/or luminescent elements.

6. Process according to the preceding claim, **characterised in that** said integrated flexible centring components (16) are located on the inside circumference of the hub (4).

7. Process according to one of the preceding claims, **characterised in that** it includes a step to over-mould third flexible inertia adjusting components (19, 20, 22a, 22b) in the arm (8).

8. Process according to one of the preceding claims, **characterised in that** the mould has microstructures forming a decor or a photonic network.

9. Process according to one of the preceding claims, **characterised in that** said metal alloy is based on an element selected from among the group comprising platinum, zirconium, titanium, palladium, nickel, aluminium and iron.

10. Process according to one of the preceding claims, **characterised in that** said metal alloy is based on platinum and has a thermal expansion coefficient of less than 12 ppm/°C, preferably between 8 ppm/°C and 12 ppm/°C.

11. Process according to claim 10, **characterised in that** the metal alloy based on platinum is made, in atomic % values, of
- a base of platinum, whose concentration constitutes the balance,
- 13 to 17% copper
- 3 to 7% nickel
- 20 to 25% phosphorus.

12. Process according to one of claims 1 to 9, **characterised in that** said metal alloy is based on zirconium and has a thermal expansion coefficient that is smaller than 12 ppm/°C, preferably between 8 ppm/°C and 11 ppm/°C.

13. Process according to claim 12, **characterised in that** the metal alloy based on zirconium is made, in atomic % values, of
- a base of zirconium, whose concentration constitutes the balance,
- 14 to 20% copper
- 12 to 13% nickel
- 9 to 11% aluminium
- 2 to 4 % niobium.

14. Process according to one of claims 1 to 9, **characterised in that** said metal alloy is based on palladium and has a thermal expansion coefficient that is less than 20 ppm/°C, preferably between 13 ppm/°C and 18 ppm/°C.

15. Process according to claim 14, **characterised in that** the metal alloy based on palladium is made, in atomic % values, of
- a base of palladium, whose concentration constitutes the balance,
- 25 to 30% copper
- 8 to 12% nickel
- 18 to 22% phosphorus.
